# EUROPÄISCHE PATENTSCHRIFT

(11) **EP 1 746 199 B1**
(45) Veröffentlichungstag und Bekanntmachung des Hinweises auf die Patenterteilung: **12.09.2007**
(21) Anmeldenummer: 05106523.3
(22) Anmeldetag: 15.07.2005
(51) Int. Cl.: D06M 15/41, D06M 15/576, D06M 15/277

(54) **Fleck- und Schmutzschutz-Zusammensetzung**
Soil release and stain resistance composition
Composition anti-tache et anti-salissure

(43) Veröffentlichungstag der Anmeldung: 24.01.2007
(73) Patentinhaber: INVISTA TECHNOLOGIES S.AR.L, 8001 Zurich (CH)
(72) Erfinder: BAUMANN, Markus, 69168, Wiesloch (DE)
(74) Vertreter: Morf, Jan Stefan

(56) Entgegenhaltungen:
- WO-A-91/19849
- DE-A1- 4 138 382
- US-A1- 2002 148 049

## Beschreibung

Die vorliegende Erfindung betrifft eine Fleck- und Schmutzschutz-Zusammensetzung für Teppiche. Insbesondere betrifft die Erfindung eine Fleck- und Schmutzschutz-Zusammensetzung für Teppiche aus Polyamid, Wolle und deren Mischungen.

Während der Herstellung von Teppichen werden vielfach Fleck- und Schmutzschutz-Chemikalien aufgebracht. Die Applikation erfolgt üblicherweise in zwei Schritten und besteht aus dem Aufbringen eines Fleckschutzmittels gefolgt von einer Behandlung mit einer Fluorkohlenstoffverbindung.

Fleckschutzmittel können über kontinuierliche und diskontinuierliche Verfahren auf Teppiche aufgebracht werden, wobei üblicherweise zwischen 3 und 7 Gew.-% des Fleckschutzmittels, bezogen auf das Poleinsatzgewicht (das Gewicht des verwendeten Garnes) verwendet werden. Es ist auch bekannt, wesentlich höhere Konzentrationen, beispielsweise bis zu 10 Gew.-% anzuwenden.

Bei der diskontinuierlichen Applikation wird nach dem Färben ein separates Behandlungsbad verwendet, in dem bei einem pH-Wert zwischen 2,5 und 7 das Fleckschutzmittel auf den Teppich aufgebracht wird.

Bei der kontinuierlichen Applikation wird das Fleckschutzmittel auf den Teppich mittels geeigneter Vorrichtungen, wie einem Wasserfall-Applikator, Tauchtrog, Fluidyer, aufgebracht.

Nach dem Aufbringen des Fleckschutzmittels folgt üblicherweise als letzter Ausrüstungs-Schritt die Behandlung mit einer Fluorkohlenstoffverbindung, beispielsweise mit 1,0 bis 1,6 Gew.-%, bezogen auf das Poleinsatzgewicht des Teppichs. Die Applikation der Fluorkohlenstoffverbindung erfolgt normalerweise vor dem Trockner der Kontinuefärbeanlage bzw. vor dem Beschichtungsofen. Das einfachste Verfahren ist die Sprühapplikation, welche mit Hilfe einer geeigneten Sprüheinrichtung durchgeführt wird. Die Fluorkohlenstoffverbindung wird hierbei als wässrige Lösung auf den trockenen, oder leicht feuchten Teppich aufgebracht. Die meist verwendete Applikationsmethode ist die Schaumapplikation. Mit diesem System minimaler Feuchte können hoch konzentrierte Lösungen der Fluorkohlenstoffverbindung als Schaum auf die Teppiche aufgebracht werden. Zur Schaumbildung werden den Fluorkohlenstoffverbindungen spezielle Schaumhilfsmittel beigemischt, die sich bei den angewandten Trocknungstemperaturen zersetzen; die Fluorkohlenstoffverbindungen bleiben auf der Faser zurück und verbinden sich mit dieser.

Es ist offensichtlich, dass diese zweistufigen Prozesse zeitaufwendig und kosten- und ressourcenintensiv sind. Daher wurde in jüngerer Zeit vorgeschlagen, das Fleckschutzmittel gemeinsam mit der Fluorkohlenstoffverbindung auf den Teppich aufzubringen.

Beispielsweise offenbart die US 2003/0204015 A1, dass eine Mischung, enthaltend unter anderem ein sulfoniertes Kondensationsprodukt von Phenol und Formaldehyd als Fleckschutzmittel und Fluorkohlenstoffverbindungen, auf Fasern angewendet werden kann.

Aus US 5 447 755 ist es ferner bekannt, Fleckschutzmittel auf Resol-Basis zusammen mit fluorierten, Öl, Wasser und/oder Schmutz abweisenden Substanzen auf ein Polyamidsubstrat aufzubringen.

Es besteht allerdings noch immer Bedarf an verbesserten Fleck- und Schmutzschutz-Zusammensetzungen, so dass es Aufgabe der vorliegenden Erfindung ist, eine gegenüber dem Stand der Technik verbesserte Fleck- und Schmutzschutz-Zusammensetzung bereit zu stellen.

Diese Aufgabe wird erfindungsgemäß dadurch gelöst, dass eine Kombination zweier verschiedener Fleckschutzmittel zusammen mit einer Fluorkohlenstoffverbindung zum Einbringen von Fleck- und Schmutzschutzeigenschaften in Teppiche bereitgestellt wird.

Im Einzelnen wird diese Aufgabe durch eine Fleck- und Schmutzschutz-Zusammensetzung gelöst, die die folgenden Bestandteile umfasst:
(a) ein erstes Kondensationsprodukt von Hydroxyaromaten mit Formaldehyd, welches frei von Sulfonsäure- und Carboxylgruppen ist,
(b) ein zweites Kondensationsprodukt von Hydroxyaromaten mit Formaldehyd, welches zumindest teilweise sulfoniert ist,
(c) mindestens eine Fluorkohlenstoffverbindung,
(d) für den Fall, dass (c) keine schaumbildenden Eigenschaften aufweist, mindestens ein Schaumhilfsmittel,
(e) Wasser,
(f) gegebenenfalls mindestens einen Weichmacher,
(g) gegebenenfalls mindestens ein Fluortensid,
(h) gegebenenfalls mindestens ein mindestens eine geblockte Isocyanat-Gruppe enthaltendes Polymer oder Oligomer sowie
(i) gegebenenfalls weitere Zusatzstoffe.

Unter Hydroxyaromaten im Sinne dieser Erfindung sind Substanzen zu verstehen, die mindestens einen, bevorzugt einen oder zwei, aromatische Kerne besitzen, die mindestens eine, bevorzugt eine Hydroxylgruppe aufweisen, die direkt an den Kern oder einen der Kerne gebunden ist. Neben dieser mindestens einen Hydroxylgruppe können andere Substituenten an den mindestens einen Kern gebunden sein, beispielsweise Halogene oder Sulfonsäuregruppen. Als aromatischer Kern sind Ringsysteme mit 6 bis 12 Kohlenstoffatomen bevorzugt, beispielsweise Phenyl- oder Naphthylreste mit einer OH-Gruppe in 1, 2 oder 3-Stellung. Insbesondere sind substituiertes und unsubstituiertes Phenol, 1-Naphthol und 2-Naphthol geeignet.

Unter den substituierten Vertretern sind das mit mindestens einer Sulfonsäuregruppe substituierte Phenol und 1- bzw. 2-Naphthol besonders bevorzugt. Geeignet sind aber auch Hydroxyaromaten mit mehr als einer Hydroxylgruppe am Kern, beispielsweise Dihydroxyaromaten, wie Resorcin und Brenzkatechin, oder Trihydroxyaromaten, wie Pyrogallol (1, 2, 3-Trihydroxybenzol). Auch können mehrere aromatische Kerne miteinander kovalent verknüpft sein, beispielsweise über funktionelle Gruppierungen, wie eine Sulfoneinheit.

Die Kondensationsprodukte der gemäß dieser Erfindung verwendbaren Hydroxyaromaten mit Formaldehyd sind prinzipiell leicht zugänglich und dem Fachmann bekannt. Beispielsweise kann unter saurer Katalyse und Phenolüberschuss Phenol mit Formaldehyd zu Novolaken mit linearen Ketten, bei denen die Phenoleinheiten über Methylenbrücken verknüpft sind, erhalten werden. Unter basischer Katalyse und Formaldehydüberschuss werden Phenol und Formaldehyd zu Resolen kondensiert. Um Kondensationsprodukte mit Sulfonsäuregruppen am Aromatenkern zu erhalten, können die aromatischen Edukte bereits Sulfonsäuregruppen tragen oder diese nach der Kondensation auf übliche Weise, beispielsweise durch Reaktion mit Schwefeltrioxid, Chlorsulfonsäure oder Amidosulfonsäure, eingeführt werden. Wenn die Edukte bereits Sulfonsäuregruppen enthalten, kann durch geeignete Prozessführung eine Kondensationsreaktion an der OH-Gruppe der Sulfonsäuregruppierung stattfinden, womit das Endprodukt der Kondensationsreaktion keine freie Sulfonsäuregruppen mehr aufweist und damit als Kondensationsprodukt gemäß Komponente (a) der vorliegenden Erfindung verwendet werden kann.

Kommerziell sind Kondensationsprodukte ohne Sulfonsäure- und Carboxylgruppen beispielsweise unter der Bezeichnung ZELAN 8236 von DuPont, Wilmington, USA erhältlich. ZELAN 8236 ist ein basisch katalysiertes Kondensationsprodukt von 4,4'-Bis(hydroxyphenyl)sulfon und Formaldehyd. Kondensationsprodukte mit Sulfonsäuregruppen sind kommerziell beispielsweise von Zschimmer & Schwarz Mohsdorf GmbH & Co. KG, Mohsdorf, Deutschland unter der Bezeichnung Zetesal NT und von CHT R. Beitlich GmbH, Tübingen, Deutschland unter der Bezeichnung Rewin KBL oder Rewin KF oder auch Tubicoat KF erhältlich.

Ein wesentliches Element der vorliegenden Erfindung ist, dass mindestens ein Kondensationsprodukt, welches frei von Sulfonsäure- und Carboxylgruppen ist, und mindestens ein Kondensationsprodukt, welches mindestens teilweise sulfoniert ist, zusammen verwendet werden. Diese Kombination ermöglicht die Applikation bei neutralem pH-Wert und führt zu deutlich verbesserter Fleckschutzwirkung, wie weiter unten durch die Beispiele gezeigt wird.

Die erfindungsgemäßen Zusammensetzungen enthalten ferner mindestens eine Fluorkohlenstoffverbindung (c) sowie gegebenenfalls mindestens ein Schaumhilfsmittel (d). Wird für die Komponente (c) ein kommerziell erhältliches Produkt eingesetzt, so kann das Schaumhilfsmittel bereits in diesem enthalten sein, so dass es nicht zusätzlich den erfindungsgemäßen Zusammensetzungen zugesetzt werden muss. Aufgrund der den eingesetzten Bestandteilen möglicherweise inhärenten schaumbildenden Eigenschaften kann es auch möglich sein, dass die Zusammensetzungen allein durch Rühren Schaum bilden und daher aus diesem Grunde auf die Zugabe weiterer Schaumbildner (d) verzichtet werden kann. Es kann aber trotz der schaumbildenden Eigenschaften von (c) hilfreich sein, weitere Schaumhilfsmittel (d) zur Fleck- und Schmutzschutz-Zusammensetzung dieser Erfindung zu geben.

Die Fluorkohlenstoffverbindung der Komponente (c) wird gemeinsam mit den Kondensationsprodukten der Komponenten (a) und (b) angewandt, um öl-, wasser- und schmutzabweisende Eigenschaften auf die Substrate zu übertragen. Als Fluorkohlenstoffverbindung sind prinzipiell anionische, kationische oder nicht-ionische sowie amphotere Fluorverbindungen, die auch im Handel verfügbar sind, verwendbar. Beispielweise können fluorhaltige Polyacrylate (US 3 574 791, US 4 147 851) und fluorhaltige Urethane (US 3 398 182, US 2003/0204015 A1) verwendet werden. Geeignete Fluorkohlenstoffverbindungen sind unter dem Überbegriff Zonyl Carpet Protector von DuPont erhältlich. Diese umfassen beispielsweise Zonyl 9087, Zonyl 9535, Zonyl 555, Zonyl 5180. Ein Beispiel für eine kommerziell erhältliche anionische Fluorkohlenstoffverbindung ist Zonyl 9087 (DuPont). Die Herstellung solcher Fluorkohlenstoffverbindungen ist dem Fachmann bekannt und erfolgt beispielsweise durch Anhängen von linearen fluorinierten Ketten, so genannten Fluortelomeren, an organische Polymere. Ausgangsprodukt ist dabei beispielsweise Tetrafluorethylen (TFE), welches in einem Telomerisationsprozess weiterverarbeitet wird. Fluorkohlenstoffverbindungen lassen sich prinzipiell in drei molekulare Bereiche unterteilen. Die Perfluoralkylgruppen sind verantwortlich für die Schmutzabweisung sowie für Hydrophobierung und Oleophobierung. Ein Abstandhalter sorgt für die nötige molekulare Beweglichkeit, damit die Fluorkohlenstoffverbindung löslich bzw. emulgierbar wird. Eine Anker- bzw. Haftgruppe gewährleistet die Permanenz der Fluorkohlenstoffverbindungen. Als Ankergruppen sind solche auf Basis von Urethan bevorzugt.

Als zusätzliche Schaumhilfsmittel der Komponente (d) können handelsübliche Schaumbildner, wie Alkylaminoxide, beispielsweise Laviron 118 SK, Cognis Deutschland GmbH & Co. KG, Düsseldorf, Deutschland, verwendet werden. Geeignet sind weiterhin alpha-Olefinsulfonate, wie Reworyl AOS 38 bzw. Sulframin AOS 38 (Goldschmidt GmbH, Deutschland), modifizierte Laurylsulfate wie Tubicoat ELS (CHT R. Breitlich GmbH, Deutschland), Baygard Foamer (Lanxess Europe GmbH & Co KG, Deutschland).

Schaumhilfsmittel werden für Schaumveredlungstechniken aller Art eingesetzt, indem sie direkt zu den zu verschäumenden Ausrüstungsmitteln zugegeben werden.

Die Fleck- und Schmutzschutz-Zusammensetzungen der vorliegenden Erfindung werden in Wasser (e) als Lösungsmittel bereitet.

Ferner kann in den erfindungsgemäßen Zusammensetzungen mindestens ein Weichmacher (f) enthalten sein. Prinzipiell eignen sich als Weichmacher Polysiloxanverbindungen, wie aminofunktionelle Polydimethylsiloxane, Fettsäurekondensationsprodukte, wie Kondensationsprodukte von hydriertem Talg mit 2-[(2-Aminoethyl)-amino]ethanol, Acetatsalz (CAS-Nr. 68425-52-5), oder Acrylverbindungen, wie Bis[acryloxyethyl]-hydroxyethylmethylammoniummethylsulfat (CAS-Nr. 93334-15-7). Es kann ein Weichmacher aus den oben Erwähnten oder eine Mischung davon in den erfindungsgemäßen Zusammensetzungen enthalten sein. Geeignete Weichmacher sind im Handel erhältlich, beispielsweise Finistrol AFN (Fettsäurekondensationsprodukt) von Thor, Speyer, Deutschland, Megasoft JET von Ciba Specialty Chemicals, Perrustol CCA (Fettsäurekondensationsprodukt) von Rudolf GmbH & Co. KG, Geretsried, Deutschland, Raniesoft TS 20 (Fettsäurekondensationsprodukt) von Ranie Chemie, Wiehl, Deutschland, Softycon N (Fettsäurekondensationsprodukt), Textilcolor AG, Sevelen, Schweiz, Zefasoft NI (Fettsäurekondensationsprodukt) von Zschimmer & Schwarz Mohsdorf GmbH & Co. KG, Mohsdorf, Deutschland.

Daneben kann in den erfindungsgemäßen Zusammensetzungen mindestens ein Fluortensid (g) enthalten sein. Durch den Zusatz eines Fluortensids wird eine bessere Penetration des auszurüstenden Teppichs mit der Fleck- und Schmutzschutz-Zusammensetzung der vorliegenden Erfindung erreicht. Geeignete Fluortenside sind beispielsweise von DuPont Specialty Chemicals unter dem Begriff Zonyl® erhältlich. Prinzipiell sind anionische, kationische, nicht-ionische oder amphotere Fluortenside verwendbar. Insbesondere geeignet sind Zonyl® FSA, FSP, FSE, UR, FSJ, FSN, FSN-100, FSO, FSO-100, FSD sowie TBS. Allgemein sind Verbindungen mit einem hydrophoben Anteil der Formel CₙF₂ₙ₊₁ und einem hydrophilen Anteil, beispielsweise enthaltend Carbonsäure- oder Carbonsäureestergruppierungen, Phosphat- bzw. Phosphorsäureestergruppierungen, Ethergruppierungen oder Sulfonsäuregruppierungen, geeignet. Insbesondere geeignet sind die Verbindungen der folgenden Formeln, wobei R, jeweils für F(CF₂CF₂)ₐ mit a = 2 bis 10, insbesondere 3 bis 8, steht:

R₁CH₂CH₂SCH₂CH₂CO₂Li,

(R₁CH₂CH₂O)P(O)(ONH₄)₂,

(R₁CH₂CH₂O)₂P(O)(ONH₄),

(R₁CH₂CH₂O)P(O)(OH)₂,

(R₁CH₂CH₂O)₂P(O) OH,

R₁CH₂CH₂O(CH₂CH₂O)ₓH,

wobei x Werte zwischen 1 und 20, bevorzugt zwischen 1 und 10 annehmen kann, sowie R₁CH₂CH₂SO₃H.

Die erfindungsgemäßen Zusammensetzungen können nur ein spezielles Fluortensid oder eine Mischung verschiedener Fluortenside, alleine oder in Mischung mit anderen nichtfluorhaltigen Tensiden enthalten. Nicht-fluorhaltige Tenside weisen als hydrophoben Anteil beispielsweise C₂H₂ₙ₊₁ mit n = 1 bis 20 auf.

Ferner kann mindestens ein mindestens eine geblockte Isocyanat-Gruppe enthaltendes Polymer oder Oligomer (h) enthalten sein. Bevorzugt sind hierbei Polyisocyanate. Ruco Gard WEB (Rudolf GmbH & Co. KG, Deutschland) und Hydrophobol XAN (Ciba, Schweiz) sind kommerzielle Produkte, die als Komponente (h) im Rahmen der vorliegenden Erfindung Verwendung finden können. Die Polymere oder Oligomere dieser Komponente enthalten mindestens eine oder auch mehr als eine geblockte Isocyanat-Gruppe, beispielsweise 2, 3, 4, 5 oder auch mehr.

Die erfindungsgemäßen Zusammensetzungen können weitere übliche Zusatzstoffe (i) enthalten. Beispielsweise können als Zusatzstoffe zum Zwecke der Kostenreduktion der Zusammensetzung folgende Substanzen, alleine oder Mischungen davon, verwendet werden: Siloxane, Acrylate und substituierte Acrylatpolymere und -copolymere, N-Methylolacrylamid enthaltende Acrylatcopolymere, Urethane, Kondensate oder Präkondensate des Harnstoffs oder Melamins mit Formaldehyd, Glyoxalharze, Kondensate von Fettsäuren mit Melamin- oder Harnstoffderivaten oder mit Polyamiden und deren Epichlorhydrinaddukten, Wachse, Polyethylene, chlorierte Polyethylene, Alkylketendimere, -ester und -amide, Glykole, wie Diethylenglykol, Fettsäuren und deren Derivate und Salze, wie Stearinsäure oder Stearinsäure-Natriumsalz. Ferner können pH-Regulatoren, beispielsweise anorganische oder organische Säuren oder Basen, verwendet werden. Weiterhin können oberflächenaktive Substanzen und/oder Dispersionsmittel enthalten sein.

Die Komponente (a) liegt in den erfindungsgemäßen Zusammensetzungen beispielsweise mit 0,1 bis 3 Gew.-%, bevorzugt 0,2 bis 0,5 Gew.-%, besonders bevorzugt 0,2 bis 0,49 Gew.-% vor. Die Komponente (b) liegt beispielsweise mit 0,1 bis 3 Gew.-%, bevorzugt 0,2 bis 0,5 Gew.-%, besonders bevorzugt 0,2 bis 0,49 Gew.-% vor. Die Komponente (c) liegt beispielsweise mit 0,5 bis 3,5 Gew.-%, bevorzugt 0,7 bis 1,7 Gew.-%, besonders bevorzugt 0,7 bis 1,69 Gew.-% vor. Die Komponente (d) liegt beispielsweise mit 0 bis 5 Gew.-%, bevorzugt 0,05 bis 0,1 Gew.-%, besonders bevorzugt 0,05 bis 0,09 Gew.-% vor. Die Komponente (e) liegt beispielsweise mit 71 bis 99,3 Gew.-%, bevorzugt 91,4 bis 98,84 Gew.-%, besonders bevorzugt 91,47 bis 98,83 Gew.-% vor. Komponente (f) liegt beispielsweise mit 0 bis 2% Gew.-%, bevorzugt 0,01 bis 0,1 Gew.-%, besonders bevorzugt 0,01 bis 0,09 Gew.-% vor. Die Komponente (g) liegt beispielsweise mit 0 bis 0,5 Gew.-%, bevorzugt 0 bis 0,2 Gew.-%, besonders bevorzugt 0,01 bis 0,2 Gew.-% vor. Die Komponente (h) liegt beispielsweise mit 0 bis 2,0 Gew.-%, bevorzugt 0 bis 0,5 Gew.-%, besonders bevorzugt 0 bis 0,49 Gew.-% vor. Die Komponente (i) liegt beispielsweise mit 0 bis 10 Gew.-%, bevorzugt 0 bis 5 Gew.-%, besonders bevorzugt 0 bis 4,99 Gew.-% vor.

Im Gegensatz zu herkömmlichen Fleck- und Schmutzschutz-Zusammensetzungen wird die Zusammensetzung der vorliegenden Erfindung bei einem neutralen pH-Wert, beispielsweise zwischen 6 und 8, bevorzugt zwischen 7 und 8 angewandt. Der pH-Wert ergibt sich, wenn die einzelnen Komponenten miteinander vermischt werden.

Die Komponente (b) alleine kann üblicherweise nur bei sauerem pH-Wert aufgetragen werden, denn sie benötigen diesen, um mit der Faser reagieren zu können und wirksam zu sein. Die Komponente (a) alleine hingegen kann bei neutralem pH-Wert appliziert werden und ist dort wirksam. Eine erfindungsgemäße Mischung aus (a) und (b) resultiert in einer Zusammensetzung im neutralen pH-Wert-Bereich. Dies ist von großem Vorteil, denn bei der bevorzugten Applikationsmethode erfolgt der Auftrag der erfindungsgemäßen Zusammensetzungen als letzter Schritt im Gesamtverfahren, es wird also nicht mehr beispielsweise mit Wasser nachgespült. Würde nur (a) verwendet werden, verbliebe daher (starke) Säure auf dem Teppich, was im Lauf der Zeit beispielsweise zu Faserschädigung führen kann.

Die zur vorliegenden Erfindung alternative Anwendung der Komponente (a) alleine zur Erzielung eines neutralen pH-Werts im bevorzugten Schaumapplikationsverfahren ist nicht möglich, da (a) mit Schaummitteln nicht verträglich ist. Erst die Mischung mit der Komponente (b) ermöglicht überraschenderweise die Verwendung der Komponente (a) im Schaumauftragsverfahren.

Bei der Herstellung der erfindungsgemäßen Zusammensetzungen werden entweder zunächst die Fleckschutzmittel (a) und (b) vermischt und (f) sowie gegebenenfalls (g), (h) und (i) zugegeben. Zu einem späteren Zeitpunkt wird diese Mischung in vorgelegtes Wasser eingerührt und anschließend mit der Fluorkohlenstoffverbindung (c) und gegebenenfalls (d) vermischt. Wird zusätzlicher Weichmacher (f) verwendet, wird dieser bevorzugt zu der wässrigen Mischung von (a), (b) und gegebenenfalls (g), (h) und (i) sowie (c) und (d) zugegeben. Kommt eine größere Menge Weichmacher, beispielsweise mehr als zwei Teile (f), direkt in Kontakt mit den Produkten (a), (b) oder (c) bzw. (c) und (d) (also in konzentrierter, nicht mit in Wasser verdünnter Form), dann erhält man schlechtere Ergebnisse.

Die Zusammensetzungen dieser Erfindung können auf verschiedene Weise angeboten oder gelagert werden. Einerseits können alle Bestandteile (a) bis (d) sowie gegebenenfalls (f) und/oder (g) und/oder (h) und/oder (i) bereits vermischt und die Zusammensetzung in einem Behälter fertig gemischt angeboten werden. Andererseits können die einzelnen Bestandteile auch auf verschiedene Behälter aufteilt und erst vor oder während der Applikation zusammengeführt werden. Beispielsweise können die Kondensationsprodukte (a) und (b) und gegebenenfalls (f) und/oder (g) und/oder (h) und oder (i) in einem Behälter zusammen gelagert werden und die Bestandteile (c) und (d) jeweils getrennt voneinander getrennt von (a) und (b) gelagert werden. Auch ist es denkbar, Mischungen mit den Bestandteilen (a) bis (c) und gegebenenfalls (f) und/oder (g) und/oder (h) und/oder (i) in einem Behälter bereitzuhalten und (d) isoliert davon aufzubewahren. Jede denkbare Kombination und Aufteilung auf einzelne Behälter ist möglich. Bevorzugt ist es, die Komponenten (a), (b) und (f) (sowie gegebenenfalls (g), (h) und (i)) zu mischen und in einem Behälter anzubieten. Am Applikationsort wird diese Mischung dann mit (c) gemischt, wobei gegebenenfalls noch (d) dazugegeben werden muss.

Die Zusammensetzungen dieser Erfindung eignen sich als Fleck- und Schmutzschutzmittel für Teppiche, beispielsweise Tuftingteppiche oder auch gewebte Teppiche, aus jedem denkbaren Polyamid, insbesondere Nylon 6 und Nylon 6.6, insbesondere für Teppiche. Sie können aber mit Erfolg auch auf Wollteppichen oder Teppichen aus einem Gemisch aus Wolle und Nylon, insbesondere im Verhältnis 80:20 angewandt werden.

Insbesondere werden die Zusammensetzungen zum Einbringen von Fleck- und Schmutzschutzeigenschaften in diese verwendet. Dabei wird die Mischung aus allen Komponenten im Rahmen einer Schaum-Co-Applikation auf den Teppich aufgebracht. Hierbei werden die Fleckschutzmittel (a) und (b) gemeinsam mit der Fluorkohlenstoffverbindung (c) und den weiteren Mussbestandteilen gemeinsam und nicht, wie häufig im Stand der Technik anzutreffen, nacheinander auf den Teppich als Schaum aufgetragen. Die erfindungsgemäßen Zusammensetzungen werden hierbei mit 0,5 bis 5 Gew.-%, bevorzugt 0,5 bis 2 Gew.-%, bezogen auf das Poleinsatzgewicht auf den Teppich aufgebracht.

Die Erfindung betrifft ferner einen Teppich, der nach einem im Rahmen dieser Erfindung beschriebenen Verfahren erhältlich ist, wobei er eine Fleck- und Schmutzschutz-Zusammensetzung, wie sie im Rahmen dieser Erfindung offenbart wurde, aufweist.

Die Erfindung wird durch das nachfolgende Beispiel genauer erläutert, ohne dass sie auf diese beschränkt werden soll.

### Beispiel und Vergleichsbeispiel

Herstellung einer erfindungsgemäßen Fleckschutzmittelzusammensetzung:

Es werden 0,25 Gew.-% Zelan 8236 sowie 0,25 Gew.-% Rewin KF bzw. Tubicoat KF in 99,5 Gew.-% Wasser vermischt. 3 Gewichtsteile dieser Mischung werden mit einer Vorlage aus 90 Gewichtsteilen Wasser, in das 7 Gewichtsteile Zonyl 9087 eingerührt wurde, intensiv verrührt. Der pH-Wert dieser Mischung liegt zwischen 7 und 8.

### Behandlung eines Teppichs:

Ein Schnittpol-Teppich (beige), 860 g/m² wird einmal (A) mit 3 Gew.-% der oben beschriebenen Mischung im Rahmen einer Schaum-Co-Applikation behandelt und (B), zum Zwecke des Vergleichs, mit einem Produkt, das nur ein Fleckschutzmittel mit Sulfonsäuregruppen und eine Fluorkohlenstoffverbindung enthält, behandelt. Nach der Trocknung wurden die Fleckschutzwirkung (24 h Kool-Aid-Test, 24 h Kaffee-Test), Wasser- und Ölabweisung sowie Lichtechtheit (nach ISO 105-B02) und Beständigkeit gegenüber einem alkalischen Reinigungsmittel (WAQE-Test) geprüft.

Die Ergebnisse sind in nachfolgender Tabelle zusammengestellt:

| | 24 h Kool-Aid gespült | 24 h Kaffee gereinigt | Wasserabweisung | Ölabweisung | Lichtechtheit | WAQE Test Natrium-laurylsulfat |
|---|---|---|---|---|---|---|
| Skala | 1-10 | 1-10 | 1-6 | 1-6 | 1-8 | 1-10 |
| Ziel | >= 9-10 | >= 8-9 | >= 3 | >= 2 | >= 4-5 | >= 6 |
| (A) | 10 | 9 | 3 | 2 | 5-6 | 9 |
| (B) | 9 | 7 | 3 | 2 | 5 | - |

Mit der erfindungsgemäßen Fleck- und Schmutzschutz-Zusammensetzung werden gegenüber einer herkömmlichen Fleck-und Schmutzschutz-Zusammensetzung, die nur ein Fleckschutzmittel mit Sulfonsäuregruppen enthält, herausragende Ergebnisse erzielt. Insbesondere die Fleckschutzeigenschaften entsprechen dem oberen Rand der Skala der zu erreichenden Werte.

## Patentansprüche

1. Fleck- und Schmutzschutz-Zusammensetzung, enthaltend
(a) ein erstes Kondensationsprodukt von Hydroxyaromaten mit Formaldehyd, welches frei von Sulfonsäure- und Carboxylgruppen ist,
(b) ein zweites Kondensationsprodukt von Hydroxyaromaten mit Formaldehyd, welches zumindest teilweise sulfoniert ist,
(c) mindestens eine Fluorkohlenstoffverbindung,
(d) für den Fall, dass (c) keine schaumbildenden Eigenschaften aufweist, mindestens ein Schaumhilfsmittel,
(e) Wasser,
(f) gegebenenfalls mindestens einen Weichmacher,
(g) gegebenenfalls mindestens ein Fluortensid,
(h) gegebenenfalls mindestens ein mindestens eine geblockte Isocyanat-Gruppe enthaltendes Polymer oder Oligomer sowie
(i) gegebenenfalls weitere Zusatzstoffe.

2. Fleck- und Schmutzschutz-Zusammensetzung nach Anspruch 1, **dadurch gekennzeichnet, dass** die Bestandteile in folgenden Mengen anwesend sind:
(a) 0,1 bis 3 Gew.-%, bevorzugt 0,2 bis 0,5 Gew.-%,
(b) 0,1 bis 3 Gew.-%, bevorzugt 0,2 bis 0,5 Gew.-%,
(c) 0,5 bis 3,5 Gew.-%, bevorzugt 0,7 bis 1,7 Gew.-%,
(d) 0 bis 5 Gew.-%, bevorzugt 0,05 bis 0,1 Gew.-%,
(e) 71 bis 99,3 Gew.-%, bevorzugt 91,4 bis 98,84 Gew.-%,
(f) 0 bis 2 Gew.-%, bevorzugt 0,01 bis 0,1 Gew.-%,
(g) 0 bis 0,5 Gew.-%, bevorzugt 0 bis 0,2 Gew.-%,
(h) 0 bis 2 Gew.-%, bevorzugt 0 bis 0,5 Gew.-% sowie
(i) 0 bis 10 Gew.-%, bevorzugt 0 bis 5 Gew.-%.

3. Fleck- und Schmutzschutz-Zusammensetzung nach einem der Ansprüche 1 oder 2, **dadurch gekennzeichnet, dass** der pH-Wert der durch Vermischen aller Komponenten erhaltenen Mischung zwischen 6 und 8, bevorzugt zwischen 7 und 8 liegt.

4. Fleck- und Schmutzschutz-Zusammensetzung nach einem der Ansprüche 1 bis 3, **dadurch gekennzeichnet, dass** die Hydroxyaromaten der Komponenten (a) und (b) ausgewählt sind aus der Gruppe, bestehend aus substituiertem oder unsubstituiertem Phenol, Naphthol, Resorcin, Brenzkatechin und Pyrogallol, bevorzugt aus der Gruppe, bestehend aus Phenol, Naphthol sowie mit mindestens einer Sulfonsäuregruppe substituiertem Phenol und Naphthol.

5. Fleck- und Schmutzschutz-Zusammensetzung nach einem der Ansprüche 1 bis 4, **dadurch gekennzeichnet, dass** die Fluorkohlenstoffverbindung der Komponente (c) Perfluoralkylgruppen, einen Abstandhalter sowie eine Anker- bzw. Haftgruppe auf Basis von Urethan umfasst.

6. Fleck- und Schmutzschutz-Zusammensetzung nach einem der Ansprüche 1 bis 5, **dadurch gekennzeichnet, dass** das Schaumhilfsmittel der Komponente (d) ein Alkylaminoxid, ein alpha-Olefinsulfonat oder ein modifiziertes Laurylsulfat ist.

7. Fleck- und Schmutzschutz-Zusammensetzung nach einem der Ansprüche 1 bis 6, **dadurch gekennzeichnet, dass** der Weichmacher der Komponente (f) eine Polysiloxanverbindung, ein Fettsäurekondensationsprodukt oder eine Mischung davon ist.

8. Verwendung einer Mischung nach einem der vorangehenden Ansprüche als Fleckschutzmittel für Teppiche aus Polyamid, insbesondere Nylon 6 und Nylon 6.6, oder Wolle oder aus einem Wolle/Polyamid-Gemisch.

9. Verfahren zur Herstellung einer Fleck- und Schmutzschutz-Zusammensetzung nach einem der Ansprüche 1 bis 7, **dadurch gekennzeichnet, dass** (a), (b) und (f) sowie gegebenenfalls (g), (h) und (i) vermischt und zu einem späteren Zeitpunkt in vorgelegtes Wasser eingerührt sowie anschließend (c) und gegebenenfalls (d) zugegeben werden.

10. Verfahren zum Einbringen von Fleckschutzeigenschaften in Teppiche, **dadurch gekennzeichnet, dass** die Mischung aus einem der Ansprüche 1 bis 7 im Rahmen einer Schaum-Co-Applikation auf den Teppich aufgebracht wird.

11. Verfahren nach Anspruch 10, **dadurch gekennzeichnet, dass** die Mischung mit 0,5 bis 5 Gew.-%, bevorzugt mit 0,5 bis 2 Gew.-%, bezogen auf das Poleinsatzgewicht, auf den Teppich aufgebracht wird.

12. Verfahren nach einem der Ansprüche 10 oder 11, **dadurch gekennzeichnet, dass** der Teppich aus Nylon ist.

13. Teppich, erhältlich nach einem Verfahren nach einem der Ansprüche 10 bis 12, **dadurch gekennzeichnet, dass** er eine Fleck- und Schmutzschutz-Zusammensetzung, enthaltend
(a) ein erstes Kondensationsprodukt von Hydroxyaromaten mit Formaldehyd, welches frei von Sulfonsäure- und Carboxylgruppen ist,
(b) ein zweites Kondensationsprodukt von Hydroxyaromaten mit Formaldehyd, welches zumindest teilweise sulfoniert ist,
(c) mindestens eine Fluorkohlenstoffverbindung,
(d) für den Fall, dass (c) keine schaumbildenden Eigenschaften aufweist, mindestens ein Schaumhilfsmittel,
(e) Wasser,
(f) gegebenenfalls mindestens einen Weichmacher,
(g) gegebenenfalls mindestens ein Fluortensid,
(h) gegebenenfalls mindestens ein mindestens eine geblockte Isocyanat-Gruppe enthaltendes Polymer oder Oligomer sowie
(i) gegebenenfalls weitere Zusatzstoffe

## Claims

1. Stain and soil repellent composition comprising:
(a) a first condensation product of hydroxyaromatic compounds with formaldehyde, which is free of sulphonic acid and carboxylic groups,
(b) a second condensation product of hydroxyaromatic compounds with formaldehyde, which is at least partially sulphonated,
(c) at least one fluorocarbon compound,
(d) at least one foaming agent, in case that (c) has no foam building properties,
(e) water,
(f) optionally at least one softening agent,
(g) optionally at least one fluorine containing surfactant,
(h) optionally at least one polymer or oligomer containing at least one blocked isocyanate group as well as,
(i) optionally additional additives.

2. Stain and soil repellent composition according to claim 1, **characterized in that** the components are present in the following amounts:
(a) 0.1 to 3 weight-%, preferably 0.2 to 0.5 weight-%
(b) 0.1 to 3 weight-%, preferably 0.2 to 0.5 weight-%
(c) 0.5 to 3.5 weight-%, preferably 0.7 to 1.7 weight-%
(d) 0 to 5 weight-%, preferably 0.05 to 0.1 weight-%
(e) 71 to 99.3 weight-%, preferably 91.4 to 98.84 weight-%
(f) 0 to 2 weight-%, preferably 0.01 to 0.1 weight-%,
(g) 0 to 0.5 weight-%, preferably 0 to 0.2 weight-%
(h) 0 to 2 weight-%, preferably 0 to 0.5 weight-% as well as
(i) 0 to 10 weight-%, preferably 0 to 5 weight-%.

3. Stain and soil repellent composition according to any one of claims 1 or 2, **characterized in that** the pH-value of the mixture obtained by mixing all of the components is between 6 and 8, preferably between 7 and 8.

4. Stain and soil repellent composition according to any one of claims 1 to 3, **characterized in that** the hydroxyl aromatic compounds of components (a) and (b) are selected from the group consisting of substituted or unsubstituted phenol, naphthol, resorcinol, catechol and pyrogallol, preferably from the group consisting of phenol, naphthol, as well as phenol and naphthol substituted with at least one sulphonic acid group.

5. Stain and soil repellent composition according to any one of claims 1 to 4, **characterized in that** the fluorocarbon compound of component (c) encompasses perfluoro alkyl groups, a spacer as well as an ankering and/or adhesive group based on urethane.

6. Stain and soil repellent composition according to any one of claims 1 to 5, **characterized in that** the foaming agent of component (d) is an alkylaminoxide, an alphaolefin sulphonate or a modified lauryl sulfate.

7. Stain and soil repellent composition according to any one of claims 1 to 6, **characterized in that** the plasticizer of component (f) is a polysiloxane compound, a fatty acid condensation product or a mixture thereof.

8. Use of a mixture according to any one of the preceding claims as stain repellent for carpets made from polyamide, in particular Nylon 6 and Nylon 6.6, or wool or from a wool/polyamide mixture.

9. Process for the production of a stain and soil repellent composition according to any one of claims 1 to 7, **characterized in that** (a), (b) and (f) as well as optionally (g), (h), and (i) are mixed and at a later point in time are stirred into provided water and (c) and optionally (d) are subsequently added as well.

10. Process for the treatment of carpets to impart stain repellent properties, **characterized in that** the mixture of any one of claims 1 to 7 is applied to the carpet by using a foam co-application process.

11. Process according to claim 10, **characterized in that** the mixture is applied to the carpet at 0.5 to 5 weight-%, preferably 0.5 to 2 weight-% relative to the pile weight.

12. Process according to any one of claims 10 or 11, **characterized in that** the carpet is made from Nylon.

13. Carpet obtainable by a process according to any one of claims 10 to 12, **characterized in that** it comprises a stain and soil repellent composition containing
(a) a first condensation product of hydroxyaromatic compounds with formaldehyde, which is free of sulphonic acid and carboxylic groups,
(b) a second condensation product of hydroxyaromatic compounds with formaldehyde, which is at least partially sulphonated,
(c) at least one fluorocarbon compound,
(d) at least one foaming agent, in case that (c) has no foam building properties,
(e) water,
(f) optionally at least one softening agent,
(g) optionally at least one fluorine containing surfactant,
(h) optionally at least one polymer or oligomer containing at least one blocked isocyanate group as well as,
(i) optionally additional additives.

## Revendications

1. Composition anti-taches et anti-salissures comprenant
(a) un premier produit de condensation de composés hydroxy- aromatiques avec du formaldéhyde exempt de groupes acide sulfonique et carboxyle,
(b) un deuxième produit de condensation de composés hydroxy-aromatiques avec du formaldéhyde au moins en partie sulfoné,
(c) au moins un composé fluorocarboné,
(d) au moins un agent moussant au cas où (c) ne possède aucun pouvoir moussant,
(e) de l'eau,
(f) facultativement au moins un plastifiant,
(g) facultativement au moins un tensioactif fluoré,
(h) facultativement au moins un polymère ou oligomère contenant au moins un groupe isocyanate bloqué ainsi que
(i) facultativement d'autres additifs.

2. Composition anti-taches et anti-salissures conformément à la revendication 1, **caractérisée par** la présence des constituants dans les quantités suivantes:
(a) 0,1 à 3 % en poids, de préférence 0,2 à 0,5 % en poids
(b) 0,1 à 3 % en poids, de préférence 0,2 à 0,5 % en poids
(c) 0,5 à 3,5 % en poids, de préférence 0,7 à 1,7 % en poids
(d) 0 à 5 % en poids, de préférence 0,05 à 0,1 % en poids
(e) 71 à 99,3 % en poids, de préférence 91,4 à 98,84 % en poids
(f) 0 à 2 % en poids, de préférence 0,01 à 0,1 % en poids
(g) 0 à 0,5 % en poids, de préférence 0 à 0,2 % en poids
(h) 0 à 2 % en poids, de préférence 0 à 0,5 % en poids
(i) 0 à 10 % en poids, de préférence 0 à 5 % en poids.

3. Composition anti-taches et anti-salissures selon l'une des revendications 1 ou 2, **caractérisée en ce que** le pH du mélange obtenu après avoir mélangé tous les composants se situe entre 6 et 8, de préférence entre 7 et 8.

4. Composition anti-taches et anti-salissures selon l'une des revendications 1 à 3, **caractérisée en ce que** les composés hydroxy-aromatiques des composants (a) et (b) sont choisis dans le groupe composé de phénol substitué ou non substitué, de naphthol, de résorcine, de pyrocatéchine et de pyrogallol, de préférence dans le groupe composé de phénol, de naphthol ainsi que de phénol et de naphthol substituées par au moins un groupe acide sulfonique.

5. Composition anti-taches et anti-salissures selon l'une des revendications 1 à 4, **caractérisée en ce que** le composé fluorocarboné du composant (c) comprend des groupes perfluoroalkyle, un espaceur ainsi qu'un groupe de fixation ou d'adhérence à base d'uréthane.

6. Composition anti-taches et anti-salissures selon l'une des revendications 1 à 5, **caractérisée en ce que** l'agent moussant du composant (d) est un alkylaminoxyde, un alphaoléofine sulfonate ou un laurylsulfate modifié.

7. Composition anti-taches et anti-salissures selon l'une des revendications 1 à 6, **caractérisée en ce que** le plastifiant du composant (f) est un composé de polysiloxane, un produit de condensation d'acide gras ou un mélange des deux.

8. Utilisation d'un mélange selon l'une des revendications précédentes comme agent anti-taches pour des tapis en polyamide, notamment du nylon 6 et du nylon 6.6, en laine ou en un mélange de laine/polyamide.

9. Procédé de production d'une composition anti-taches et anti-salissures selon l'une des revendications 1 à 7, **caractérisée en ce que** (a), (b) et (f) ainsi que facultativement (g), (h) et (i) sont mélangés et puis délayés ultérieurement dans de l'eau préparée ainsi que finalement additionnés de (c) et le cas échéant de (d).

10. Méthode de transfert aux tapis de propriétés anti-taches, **caractérisée en ce que** le mélange selon l'une des revendications 1 à 7 est appliqué sur le tapis dans le cadre d'une application mousse combinée.

11. Méthode selon la revendication 10, **caractérisée en ce que** le mélange est appliqué sur le tapis avec une quantité de 0,5 à 5 % en poids, de préférence de 0,5 à 2 % en poids, par rapport au poids de velours utile.

12. Méthode selon l'une des revendications 10 ou 11, **caractérisée en ce que** le tapis est en nylon.

13. Tapis pouvant être obtenu par la méthode selon l'une des revendications 10 à 12, **caractérisé en ce qu'**il comporte une composition anti-taches et anti-salissuress comprenant
(a) un premier produit de condensation de composés hydroxy- aromatiques avec du formaldéhyde exempt de groupes acide sulfonique et carboxyle,
(b) un deuxième produit de condensation de composés hydroxy-aromatiques avec du formaldéhyde en partie au moins sulfoné,
(c) au moins un composé fluorocarboné,
(d) au moins un agent moussant au cas où (c) ne possède aucun pouvoir moussant,
(e) de l'eau,
(f) facultativement au moins un plastifiant,
(g) facultativement au moins un tensioactif fluoré,
(h) facultativement au moins un polymère ou oligomère contenant au moins un groupe isocyanate bloqué ainsi que
(i) facultativement d'autres additifs.
